# FASCICULE DE BREVET EUROPEEN

(11) **EP 0 546 231 B1**
(45) Date de publication et mention de la délivrance du brevet: **23.08.1995**
(21) Numéro de dépôt: 91403364.2
(22) Date de dépôt: 12.12.1991
(51) Int. Cl.: D06M 15/647, D06M 15/643

(54) **Procédé pour adoucir et rendre hydrophile une matière textile dans lequel on utilise une composition comprenant un polyorganosiloxane**
Verfahren zur Weichmachung und Hydrophilierung von Textilmaterial mit einer ein Polyorganosiloxan enthaltenden Zusammensetzung
Process for softening and providing hydrophilic textile material using a composition containing polyorganisiloxane

(43) Date de publication de la demande: 16.06.1993
(73) Titulaire: RHONE-POULENC CHIMIE, 92408 Courbevoie Cédex (FR)
(72) Inventeur: Canivenc, Edith, F-69008 Lyon (FR)
(74) Mandataire: Trolliet, Maurice

(56) Documents cités:
- EP-A- 0 058 493
- EP-A- 0 404 698
- EP-A- 0 415 254
- EP-A- 0 459 822
- FR-A- 2 670 221
- GB-A- 2 201 696
- US-A- 4 409 267

## Description

La présente invention se rapporte à un procédé de conditionnement de matières textiles pour leur donner un toucher agréable à la main, c'est-à-dire de la douceur, en même temps qu'une bonne hydrophilie.

La littérature décrit de tels procédés de conditionnement de matières textiles. US-A-4 409 267 décrit l'utilisation d'un polyorganosiloxane mixte porteur d'une part de fonction(s) amine(s) primaire(s) ou de fonction(s) amine(s) secondaire(s) ou tertiaire(s) substituées(s) par exemple par des restes renfermant un groupe OH ou O-alkyle, et d'autre part de fonction(s) polyoxyde d'alkylène comme additif d'une composition pour le traitement de matières textiles. GB-A-2 201 696 vise une méthode de traitement de matières textiles faisant appel à un polyorganosiloxane porteur de fonction(s) ammonium quaternaire ne présentant pas de substitution renfermant un groupe OH ou O-alkyle.

EP-A-0 459 822 décrit des compositions détergentes homogènes et transparentes comprenant un polyorganosiloxane à fonction(s) amine(s) secondaire(s) ou tertiaire(s) substituées(s) par exemple par des restes renfermant un groupe OH, ledit silicone étant utilisé en mélange avec un agent adoucissant à base d'un sel d'ammonium quaternaire.

Un avantage du procédé selon la présente invention est de permettre d'obtenir des matières textiles présentant les deux propriétés (douceur et hydrophilie) annoncées ci-avant.

Un autre avantage du procédé selon la présente invention est de permettre l'obtention de matières textiles présentant un faible jaunissement.

Un autre avantage du procédé selon la présente invention provient du fait qu'il peut être mis en oeuvre avec un polydiorganosiloxane de préparation facile industriellement et stable au stockage.

Il a donc maintenant été trouvé et c'est ce qui fait l'objet de la présente invention un procédé de conditionnement de matières textiles pour leur donner un toucher agréable et une bonne hydrophilie, dans lequel les matières textiles sont mises en contact avec une composition comprenant un polydiorganosiloxane porteur de fonction(s) amine(s) substituée(s), caractérisé par les points suivants :
· le polydiorganosiloxane utilisé a pour formule générale: dans laquelle :
   - X est choisi parmi les radicaux :
      · R' représentant un groupement alkylène en C₂ à C₈, linéaire ou ramifié,
      · R" représentant un atome d'hydrogène ou un groupement alkyle en C₁ à C₆,
      · avec n étant compris entre 1 et 10, bornes comprises et t étant 0 ou 1,
   - les radicaux R, identiques ou différents, sont choisis parmi le radical phényle, trifluoro-3,3,3 propyle et un radical alkyle ayant de 1 à 4 atomes de carbone,
   - Y peut représenter un radical X ou un radical R,
   - p et q sont des nombres entiers positifs tels que le polyorganosiloxane utilisé comprenne en moyenne par molécule de 50 à 150 atomes de silicium et 2 à 10 groupements X;
· 100 g du polyorganosiloxane défini ci-avant comprennent de 25 à 250 meq d'azote aminé.

Le polydiorganosiloxane utilisé peut éventuellement comprendre des motifs monoorganosiloxy RSi_{1,5} et/ou des motifs SiO₂, mais s'ils existent, ces motifs sont dans la proportion d'au plus 2 % par rapport au nombre de motifs diorganosiloxy R₂SiO, la signification de R ayant été précisée ci-avant.

Généralement la composition contenant le polydiorganosiloxane définie ci-avant est une composition aqueuse, sous forme d'émulsion.

L'azote du groupement X précédemment défini peut être salifié, par exemple par un acide organique tel que l'acide acétique.

Avantageusement le polydiorganosiloxane utilisé, dans son groupement X précédemment défini, a pour valeurs :
- n: = 1 et
- R": = un atome d'hydrogène,
- t: = 1.

D'autre part si n est supérieur à 1, R" représente avantageusement un groupement alkyle en C₁ à C₆.

Les polysiloxanes précédemment définis peuvent être préparés de façon analogue à ceux décrits dans le brevet américain US-A-3 389 160 mais en utilisant de la diéthanolamine à la place de la diméthylamine.

Pour préparer les émulsions contenant le polysiloxane défini ci-avant on opère selon des méthodes classiques en utilisant de l'eau et des surfactants connus, en agitant.

Le procédé selon la présente invention peut être mis en oeuvre sur toute étoffe tissée ou tricotée et même sur celles réalisées en non-tissée.

Les fibres utilisées pour la réalisation de ces étoffes peuvent être notamment en coton, en polyester, polyamide, viscose, polyacrylate, laine, lin, acétate de cellulose, de même que les fibres élastomériques. Bien entendu on peut utiliser des mélanges de fibres.

Dans le procédé selon la présente invention, pour appliquer la composition comprenant le polysiloxane sur l'étoffe à traiter, on utilise des techniques classiques de l'industrie textile, notamment en utilisant la technique d'imprégnation dite de "foulardage" (padding en anglais).

Lorsque l'étoffe est traitée par une composition aqueuse (par exemple une émulsion), on fait subir ensuite à cette étoffe un traitement thermique peur chasser rapidement l'eau sous forme de vapeur.

Généralement la quantité de polysiloxane déposée sur l'étoffe traitée correspond à une quantité comprise entre 0,1 et 1 % en poids par rapport au poids de l'étoffe sèche traitée.

Les tests mis en oeuvre pour l'évaluation de la douceur des étoffes traitées sont par exemple :
1.- un test organoleptique, c'est-à-dire de toucher de l'étoffe à la main par 6 personnes et classement,
2.- un test mécanique, dit de détermination de coefficient de friction statique, effectué sur un fil polyester, ce test étant connu par les spécialistes du textile.

Pour la mise en oeuvre de ce test le fil polyester est enduit (par une technique connue) par une solution à 3 % en poids du polysiloxane à groupements X précédemment défini dans du trichloroéthane. Le fil enduit est alors séché en continu à 180°C dans un four à air chaud à la vitesse de 200 m à la minute (200 m/min). On obtient ainsi un fil sur lequel le dépot de produit polydiorganosiloxane correspond à 0,5 % en poids par rapport au poids du fil sec. Le fil est ensuite conservé pendant 48 heures, à 22°C, sous 65 % d'humidité relative. Le coefficient de friction du fil obtenu est alors déterminé sur l'appareil ROTHSCHILD F. Meter à la vitesse de 1 cm/min (centimère par minute).

Le test mis en oeuvre pour évaluer l'hydrophilie des étoffes traitées selon le procédé de la présente invention est un test consistant à déposer un morceau d'étoffe traitée (de 25,4 x 25,4 mm) parallèlement à la surface de l'eau distillée située dans un bécher et à mesurer le temps entre le dépôt de cette étoffe sur l'eau et le commencement de sa descente dans l'eau. Ce test est appelé "sinking test" en anglais.

Les contre-exemples et les exemples qui vont suivre illustrent la préparation de polysiloxanes à groupements X et leur utilisation dans un procédé de conditionnement de matières textiles. L'utilisation du produit obtenu selon l'exemple 3 illustre le procédé selon la présente invention.

### CONTRE EXEMPLE 1 :

1.a.- Dans un réacteur équipé (d'une agitation, thermomètre, ampoule de coulée, réfrigérant, système d'introduction d'azote sec) sont introduits :
   - 504,30 g (4,42 moles) d'allylglycidyléther,
   - 289 microlitres d'une solution dans l'hexane, ((à 9,05 % en poids de platine métal) d'un complexe du platine préparé à partir d'acide chloroplatinique et de divinyl-1,3 tétraméthyl-1,1-3,3 disiloxane selon le brevet US-A-3 814 730.

   La masse réactionelle est portée et maintenue par chauffage à 100°C et on ajoute, en 2 heures 30 minutes, 1700 g d'un copolymère statistique à SiH de formule moyenne titrant 200,17 meq/100 g en fonction SiH (meq = milliéquivalent).
   Au bout de 5 heures 30 de réaction on s'aperçoit, par dosage des SiH résiduels au moyen de potasse butanolique que le taux de transformaiton des fonctions SiH est quantitatif, c'est-à-dire que les SiH du polymère de départ ont été transformés en : Après élimination par distillation à 120°C (sous pression absolue de 3,3 KPa) de l'excès de réactif (allylglycidyléther) on obtient 2070 g d'huile organosiloxane titrant 156,25 meq/100 g en fonction glycidyle.
1.b.- Dans un autre réacteur sont introduit 317 g (3,01 moles) de diéthanolamine et on porte le milieu réactionnel à 120°C. On ajoute alors en 2 heures 30,1800 g du dérivé organosiloxane à fonction glycidyle préparé en 1.a.
   Après 6 heures 30 de réaction on obtient 2113,4 g d'une huile visqueuse jaune pâle, de viscosité 3300 mPa.s à 23°C. Par titration de la diéthanolamine dans le milieu réactionnel final (par polarographie) on détermine un taux de transformation quantitatif de la diéthanolamine.
   On effectue une analyse de résonnance magnétique nucléaire (RMN) du proton et du silicium. L'interpréparation des spectres confirme la structure du produit attendu, c'est-à-dire un produit de formule moyenne : avec Me = -CH₃

### CONTRE EXEMPLE 2 :

2.a.- On effectue les mêmes opérations qu'à l'exemple 1.a. en utilisant :
   - 1500g d'un copolymère statistique à SiH de formule : titrant 365,5 meq/100 g en fonction SiH,
   - 806,15 g (7,07 moles) d'allylglycidyléther,
   - 331,5 »l (microlitres) de solution catalysante au platine définie en 1.a.

   Après 5 heures de réaction, le taux de transformation des SiH est quantitatif. On obtient après élimination de l'allylglycidyléther en excès 2112 g d'huile titrant 251,44 meq/100 g en fonction glycidyle.
2.b.- On effectue les mêmes opérations qu'à l'exemple 1.b., en utilisant :
   - 1700 g du dérivé organosiloxane à fonction glycidyl préparé en 2.a.,
   - 482 g (4,23 moles) de diéthanolamine.

   Après 6 heures 30 de réaction, on obtient 2179,5 g d'une huile visqueuse jaune, dont la viscosité à 25°C est de 23000 mPa.s. Les différentes analyses effectuées confirment la structure du produit recherché, à savoir :

### EXEMPLE 3 (selon l'invention) :

3.a.- On effectue les mêmes opérations qu'à l'exemple 1.a. en utilisant :
   - 121,35 g (1,06 mole) d'allylglycidyléther,
   - 1340 g d'un copolymère statistique à SiH de formule : titrant 61,11 meq/100 g en fonction SiH,
   - 228 »l de solution catalysante au platine définie en 1.a.

   Le milieu réactionnel est porté et maintenu à 100°C. Après 2 heures de chauffage, le taux de transformation des fonctions SiH est quantitatif. On obtient après élimination de l'excès d'allylglycidyléther, 1423 g d'huile organosiloxane titrant 54,7 meq/100 g en fonction glycidyle.
3.b.- On effectue les mêmes opérations qu'à l'exemple 1.b., en utilisant :
   - 150 g du dérivé organosiloxane à fonction glycidyl préparé en 3.a.,
   - 8,92 g (0,078 mole) de diéthanolamine.

   Après 8 heures de réaction, on obtient 158,16 g d'une huile visqueuse ocre de viscosité 9500 mPa.s.
   Les différentes analyses effectuées confirment la structure du produit obtenu, à savoir un produit dans lequel les fonctions SiH (du produit utilisé en 3.a.) ont été remplacées par des fonctions - Si - C₂H₄ - CH₂ - O - CH₂ - CH(OH) - CH₂- N(C₂H₄OH)₂.

### CONTRE-EXEMPLE 4 :

4.a.- On opère dans les mêmes conditions qu'à l'exemple 1.a., en utilisant :
   - 350 g d'un copolymère statistique à SiH de formule : titrant 9,48 meq/100 g en fonction SiH,
   - 11,34 g (1 mole) d'allylglycidyléther,
   - 46,55 »l de solution catalysante au platine.

   Après 2 heures de réaction à 100°C, le taux de transformation des fonctions SiH est quantitatif. On obtient après élimination de l'excès de réactif 350,2 g d'huile organosiloxane titrant 9,5 meq/100 g en fonction glycidyle.
4.b.- On effectue les mêmes opérations qu'à l'exemple 1.b., en utilisant :
   - 2,2 g (0,019 mole) de diéthanolamine.
   - 200 g du dérivé organosiloxane à fonction glycidyl préparé en 4.a.,
   Après 5 heures de chauffage à 125°C on obtient une huile ocre de viscosité 16400 mPa.s à 25°C de formule moyenne :

### CONTRE EXEMPLE 5 :

5.a.- Selon les conditions opératoires identiques à celles de l'exemple 4.a., on synthétise une huile organosiloxane de structure moyenne : titrant 3,7 meq/100 g en fonction glycidyle.
5.b.- Dans les conditions analogues à celles de l'exemple 4.b., la diéthanolamine est condensée sur l'huile à fonction glycidyle obtenue en 5.a. On obtient ainsi le produit correspondant à celui selon 5.a., mais dans lequel Z a été remplacé par : -C₂H₄-CH₂-O-CH₂-CH(OH)-CH₂-N(C₂H₄OH)₂.

### CONTRE EXEMPLE 6 :

Selon les conditions opératoires analogues à celles de l'exemple 4.b., on effectue la condensation de la diéthanolamine sur une huile organosiloxane de formule moyenne :
titrant 36,6 meq/100 g en fonction glycidyle.

On obtient ainsi un produit dont la formule moyenne correspond au produit ci-avant, mais dans lequel Z a été remplacé par :-(CH₂)₃-O-CH₂-CH(OH)-CH₂-N(C₂H₄OH)₂.

Le tableau 1 ci-après résume les caractéristiques des huiles organosiloxanes à fonctionnalité diéthanolamine synthétisées dans les contre-exemples et exemples 1 à 6.

**TABLEAU 1**

| Dérivés organosiloxanes selon | Nombre moyen de Si/mole de polymère | Nombre moyen de X /mole de polymère | Quantité d'amine en meq/100 g de polymère |
|---|---|---|---|
| contre-exemple 1 | 17 | 2,4 | 142 |
| contre-exemple 2 | 17 | 4,5 | 210 |
| 3 | 114 | 5 | 46 |
| contre-exemple 4 | 388 | 2,7 | 9,4 |
| contre-exemple 5 | 588 | 1,6 | 3,7 |
| contre-exemple 6 | 304 | 8,9 | 40 |
| X = -(CH₂)₃-O-CH₂CH(OH)-CH₂-N(C₂H₄OH)₂. | | | |

### - TESTS D'APPLICATIONS AVEC LES PRODUITS SELON LES CONTRE-EXEMPLES ET EXEMPLES 1 A 6 :

Des émulsions ont été préparées à partir des produits obtenus dans les contre-exemples et exemples 1 à 6.
+ a) - avec les produits selon les contre-exemples 1 et 2, des émulsions ont été préparées en opérant ainsi :
   . on mélange (en poids) 20% de TERGITOL TMN 10,
      5 % d'acide acétique glacial
      55 % d'eau.
      dans un ballon équipé d'un agitateur "tripales", de 5 cm d'écartement entre les extrémités de deux pales, et tournant à 550 tours à la minute.
   . A cette solution agitée on ajoute alors lentement 20 % (en poids) du produit selon le contre-exemple 1 ou 2.
+ b) - Avec les produits selon les contre-exemples 4 et 5, des émulsions ont été préparées en opérant ainsi :
   . on mélange dans un mélangeur de laboratoire de marque SILVERSON :
      100 % du produit selon les contre-exempls 4 ou 5,
      0,55% de TERGITOL TMN 6,
      0,55% de RENEX 30.
   . on ajoute alors lentement et en continu, à cette masse bien agitée :
      88,9%d'eau.
   en mettant en oeuvre la "technique d'inversion de phase".
+ c) - Avec le produit obtenu selon le contre-exemples 6, on opère de la même façon qu'en b), mais en utilisant 73,9 % d'eau et on ajoute, après avoir introduit l'eau, 15 % de propane-2 ol-.
+ d) - Avec le produit obtenu selon l'exemples 3 on prépare deux types d'émulsions :
   d.1. - une première émulsion en opérant selon a) mais avec :
      10% de TERGITOL TMN 6 et
      70% d'eau,
   d.2. - une deuxième émulsion en opérant selon b) mais sans RENEX 30 et avec :
      0,8% de TERGITOL TMN 6 et
      89,2 % d'eau.

A la fin l'émulsion est amenée à pH 6 avec de l'acide acétique.

Les produits, ayant pour noms commerciaux, TERGITOL TMN 10, TERGITOL TMN 6 et RENEX 30 sont des surfactants largement commercialisés et connus de ceux préparant des émulsions.

Le TERGITOL TMN 6 comprend comme produit actif un triméthylnonanol comprenant 6 motifs oxyéthylène.

Le TERGITOL TMN 10 comprend comme produit actif un triméthylnonanol comprenant 10 motifs oxyéthylène.

Ces deux produits sont commercialisés par UNION CARBIDE.

Le RENEX 30, manufacturé par ICI, comprend comme produit actif un tridécylol comprenant 10 motifs oxyéthylène.

Les tests :
- organoleptique (sur coton éponge),
- de détermination du coefficient de friction statique,
- d'hydrophilie, par trempage de l'étoffe (coton éponge) dans un bécher précisés dans la description ont été effectués avec les émulsions préparées ci-avant.

Les résultats obtenus sont consignés dans le tableau 2 ci-après.

**TABLEAU 2**

| Dérivés organosiloxanes selon | Contre-Exemple 1 | Contre-Exemple 2 | Exemple 3 | Contre-Exemple 4 | Contre-Exemple 5 | Contre-Exemple 6 |
|---|---|---|---|---|---|---|
| toucher organoleptique | N | N | A | A | A | A |
| coefficient de friction | 0,70 | 0,21 | 0,17 | 0,10 | 0,45 | 0,14 |
| hydrophilie temps en seconde Sinking test | 4 | 4 | 20 | >300 | >300 | >300 |
| A = toucher agréable, doux, N = toucher non agréable, sans douceur. | | | | | | |

Il apparait que le produit préparé selon l'exemple 3 est celui répondant le mieux à l'application recherchée, c'est-à-dire un toucher doux et une bonne hydrophilie, quand l'étoffe est en coton.

En ce qui concerne ce produit selon l'exemple 3 il est apparu que l'émulsion préparée selon d.1. conférait à une étoffe blanche en coton une meilleure résistance au jaunissement que l'émulsion préparée selon d.2.

## Revendications

1. Procédé de conditionnement de matières textile pour leur donner un toucher agréable et une bonne hydrophilie, dans lequel les matières textiles sont mises en contact avec une composition comprenant un polydiorganosiloxane porteur de fonction(s) amine(s) substituée(s), caractérisé par les points suivants :
· le polydiorganosiloxane utilisé a pour formule générale : dans laquelle :
- X est choisi parmi les radicaux :
· R' représentant un groupement alkylène en C₂ à C₈, linéaire ou ramifié,
· R" représentant un atome d'hydrogène ou un groupement alkyle en C₁ à C₆,
· avec n étant compris entre 1 et 10, bornes comprises et t étant 0 ou 1,
- les radicaux R, identiques ou différents, sont choisis parmi le radical phényle, trifluoro-3,3,3 propyle et un radical alkyle ayant de 1 à 4 atomes de carbone,
- Y peut représenter un radical X ou un radical R,
- p et q sont des nombres entiers positifs, tels que le polyorganosiloxane utilisé comprenne en moyenne par molécule de 50 à 150 atomes de silicium et 2 à 10 groupements X ;.
· 100 g de polyorganosiloxane défini ci-avant comprennent de 25 à 250 meq d'azote aminé.

2. Procédé selon la revendication 1 dans lequel :
n=1
R" = un atome d'hydrogène,
et t = 1

3. Procédé selon l'une quelconque des revendications précédentes dans lequel l'azote du groupement X est salifié.

4. Procédé selon l'une quelconque des revendications précédentes dans lequel la composition utilisée est une composition aqueuse.

5. Procédé selon l'une quelconque des revendications précédentes dans lequel la composition utilisée est une émulsion.

6. Procédé selon l'une quelconque des revendications précédentes, caractérisé en ce qu'il est mis en oeuvre sur une étoffe de coton.

## Claims

1. Method for conditioning textiles to give them a pleasant feel and good hydrophilicity, in which the textiles are placed in contact with a composition comprising a polydiorganosiloxane bearing substituted amine function(s), characterized by the following points:
· the polydiorganosiloxane used has the general formula: in which:
- X is chosen from the radicals:
· R' representing a linear or branched C₂ to C₈ alkylene group,
· R'' representing a hydrogen atom or a C₁ to C₆ alkyl group,
· with n being between 1 and 10, limits inclusive, and t being 0 or 1,
- the radicals R, which may be identical or different, are chosen from the phenyl radical, the 3,3,3-trifluoro-propyl radical and an alkyl radical having from 1 to 4 carbon atoms,
- Y may represent a radical X or a radical R,
- p and q are positive integers, such that the polyorganosiloxane used comprises on average per molecule from 50 to 150 silicon atoms and 2 to 10 groups X;
· 100 g of the polyorganosiloxane defined above comprise from 25 to 250 meq of amino nitrogen.

2. Method according to Claim 1, in which:
n = 1
R'' = a hydrogen atom,
and t = 1

3. Method according to either of the preceding claims, in which the nitrogen of the group X is salified.

4. Method according to any one of the preceding claims, in which the composition used is an aqueous composition.

5. Method according to any one of the preceding claims, in which the composition used is an emulsion.

6. Method according to any one of the preceding claims, characterized in that it is carried out on a cotton fabric.

## Patentansprüche

1. Verfahren zur Konditionierung von Textilmaterialien, um ihnen einen angenehmen Griff und eine gute Hydrophilie zu verleihen, bei dem die Textilmaterialien mit einer Zusammensetzung in Kontakt gebracht werden, die ein Polydiorganosiloxan als Träger von substituierter(n) Aminfunktion(en) umfaßt, gekennzeichnet durch die folgenden Punkte:
· das verwendete Polydiorganosiloxan besitzt die allgemeine Formel in der
- X ausgewählt wird unter den Resten
· R' eine lineare oder verzweigte Alkylengruppe mit 2 bis 8 Kohlenstoffatomen darstellt,
· R'' ein Wasserstoffatom oder eine Alkylgruppe mit 1 bis 6 Kohlenstoffatomen darstellt,
· mit n zwischen 1 und 10, die abgrenzenden Werte eingeschlossen, und t gleich 0 oder 1,
- die Reste R, gleich oder verschieden, unter dem Phenylrest, dem 3,3,3-Trifluorpropylrest und einem Alkylrest mit 1 bis 4 Kohlenstoffatomen ausgewählt werden,
- Y einen Rest X oder einen Rest R darstellen kann,
- p und q positive ganze Zahlen sind, und zwar solche, daß das verwendete Polyorganosiloxan im Mittel pro Molekül 50 bis 150 Siliciumatome und 2 bis 10 Gruppen X umfaßt;
· 100 g des wie vorstehend definierten Polyorganosiloxans 25 bis 250 Milliäquivalent Aminstickstoff umfassen.

2. Verfahren nach Anspruch 1, in dem
n = 1 ist,
R'' ein Wasserstoffatom bedeutet und
t = 1 ist.

3. Verfahren nach irgendeinem der vorstehenden Ansprüche, bei dem der Stickstoff der Gruppe X in Salz überführt ist.

4. Verfahren nach irgendeinem der vorstehenden Ansprüche, bei dem die verwendete Zusammensetzung eine wäßrige Zusammensetzung ist.

5. Verfahren nach irgendeinem der vorstehenden Ansprüche, bei dem die verwendete Zusammensetzung eine Emulsion ist.

6. Verfahren nach irgendeinem der vorstehenden Ansprüche, dadurch gekennzeichnet, daß es auf einem Baumwollstoff durchgeführt wird.
